# EUROPÄISCHE PATENTSCHRIFT

(11) **EP 1 248 862 B1**
(45) Veröffentlichungstag und Bekanntmachung des Hinweises auf die Patenterteilung: **18.05.2005**
(21) Anmeldenummer: 00984836.7
(22) Anmeldetag: 18.10.2000
(51) Int. Cl.: C21D 1/20

(54) **VERFAHREN ZUM BAINITISIEREN VON STAHLTEILEN**
METHOD FOR AUSTEMPERING STEEL PARTS
PROC D DE BAINITATION D' L MENTS EN ACIER

(30) Priorität: 31.12.1999 DE 19963973
(43) Veröffentlichungstag der Anmeldung: 16.10.2002
(73) Patentinhaber: ROBERT BOSCH GMBH, 70442 Stuttgart (DE)
(72) Erfinder: FOERSTER, Lothar, 70499 Stuttgart (DE); MICHALSKI, Michael, 71263 Weil der Stadt (DE); BECHT, Andreas, 71636 Ludwigsburg (DE); ENGLERT, Karl-Otto, 74831 Gundelsheim (DE); CZERINGER, Michael, 70825 Korntal-Muenchingen (DE)
(86) Internationale Anmeldenummer: PCT/DE2000/003668
(87) Internationale Veröffentlichungsnummer: WO 2001/049888

(56) Entgegenhaltungen:
- EP-A- 0 707 088
- EP-A- 0 896 068
- US-A- 2 258 566

## Beschreibung

Die Erfindung betrifft ein Verfahren zum Bainitisieren von Stahlteilen nach der Gattung des Hauptanspruches.

### Stand der Technik

Unter "Bainitisieren" versteht man eine Wärmebehandlung von Stahl, die zunächst ein "Austenitisieren" des Stahles, eine nachfolgende Abschreckung auf eine Temperatur oberhalb der sogenannten "Martensit"-Starttemperatur und ein Halten des Stahles auf dieser Temperatur über eine vorgegebene Zeit umfaßt.

Mit dieser Vorgehensweise, die auch als "isothermische Umwandlung" von Austenit in Bainit bezeichnet wird, ist es möglich, einen Stahl zu erhalten, der, je nach Zielsetzung und über die Temperatur und Haltedauer steuerbar, vollständig oder teilweise von einem austenitischen Gefüge in ein bainitisches Gefüge umgewandelt worden ist.

Hinsichtlich weiterer Details zum Austenitisieren und die erläuterte Bainitisierung von Stahl, die an sich seit langem bekannt sind, sei beispielsweise auf E. Zimmermann, "Werkstoffkunde und Werkstoffprüfung", Hermann Schrödel Verlag, 1962, Seiten 38, 39 und 74 bis 79, verwiesen.

Das Austenitisieren von Stahl, eine anschließende Abschreckung und die isothermische Umwandlung von Austenit in Bainit oberhalb der Martensit-Starttemperatur ist weiter beispielsweise auch aus US 5,628, 045; EP-A-0 707 088 und EP-A-0 896 068 bekannt.

Die Bainitisierung von zuvor austenitisierten Stählen erfolgt bisher weiter vielfach in Bädern, sogenannten Salzwarmbädern. Dazu wird der Stahl nach der Abschreckung vom Beginn der Bainit-Umwandlung (sogenannter Bainit-Start) bis zum Ende der Bainit-Umwandlung (sogenannter Bainit-Finish) bei einer konstanten Temperatur und einer entsprechenden, geeignet gewählten Haltezeit in diesem Salzwarmbad ohne Unterbrechung gelagert.

Schließlich wurde auch bereits vorgeschlagen, den zu bainitisierenden Stahl nach Ablauf einer definierten Verweilzeit in dem Salzwarmbad in einen mit Umluft betriebenen Halteofen umzusetzen, um somit eine vollständige Umwandlung von Austenit in Bainit zu erreichen. Der Halteofen weist dazu die gleiche Temperatur auf wie das Salzwarmbad.

### Vorteile der Erfindung

Das erfindungsgemäße Verfahren zum Bainitisieren von Stahlteilen wie in Anspruch 1 beansprucht hat gegenüber dem Stand der Technik den Vorteil, daß damit eine zumindest nahezu vollständige Umwandlung von Austenit in Bainit, d.h. ein rein bainitisches Gefüge, erreichbar ist, wobei gleichzeitig die Härte der danach erhaltenen Stahlteile in einfacher Weise durch die Verfahrensparameter steuerbar ist. Insbesondere weisen die erhaltenen Stahlteile verbesserte Festigkeitseigenschaften, beispielsweise hinsichtlich einer pulsierenden Druck-Schwell-Belastung, auf.

Weiter ist vorteilhaft, daß durch das erfindungsgemäße Verfahren die bisher erforderliche Zeit zur Umwandlung von Austenit in Bainit deutlich verkürzt werden kann. Somit ergeben sich auch erhebliche Kostenvorteile bei der Durchführung des erfindungsgemäßen Verfahrens.

Vorteilhaft ist weiter, daß sich das erfindungsgemäße Verfahren in einfacher Weise in der Serienfertigung einsetzen läßt, ohne daß wesentliche Eingriffe in bestehende Fertigungsabläufe oder Investitionen in Fertigungsanlagen erforderlich wären.

Durch das erfindungsgemäße Verfahren ist weiter vorteilhaft die Abschreckung von Serienchargen von Stahlteilen bei niedrigen Salzbadtemperaturen unter gleichzeitiger Erzeugung von möglichst reinem Bainit, d.h. ohne Anteil von kontinuierlichem Bainit, möglich, wobei zudem eine gleichmäßige Abschreckintensität innerhalb einer Charge erzielt wird. Insbesondere wird durch die Wahl der Start-Temperatur T₂, die bevorzugt wenig oberhalb der Martensit-Starttemperatur T_{M} liegt, vorteilhaft vermieden, daß in dem ZTU-Bild beim Abschrecken der Perlit-Gefügebereich durchlaufen wird.

Vorteilhafte Weiterbildungen der Erfindung ergeben sich aus den in den Unteransprüchen genannten Maßnahmen.

So ist vorteilhaft, daß die Kernhärte der nach Durchführung des erfindungsgemäßen Verfahrens erhaltenen Stahlteile durch die Dauer des ersten Zeitraumes, d.h. des Haltens in dem ersten Salzwarmbad oder Ölbad, und auch die Temperatur des ersten Salzwarmbades eingestellt werden kann. Dabei gilt generell, daß die Kernhärte des erhaltenen bainitischen Gefüges der Stahlteile desto geringer ist, je kürzer die Verweildauer im ersten Salzwarmbad gewählt wird.

Gleiches gilt vorteilhaft auch für das Umsetzen der Stahlteile in einen Halteofen nach dem Umluftprinzip bzw. in ein zweites Salzbad mit erhöhter Temperatur des zweiten Zeitraumes. Auch in diesem Fall ist die Kernhärte des erhaltenen, bevorzugt rein bainitischen Gefüges der Stahlteile eine Funktion der Finish-Temperatur und der Dauer dieses zweiten Zeitraumes.

Da es sich bei der Umwandlung eines Austenit-Gefüges in ein Bainit-Gefüge um eine exotherme Reaktion handelt, kann weiter vorteilhaft die entstehende Reaktionswärme dazu genutzt werden, die Stahlteile nach Abschluß des ersten Zeitraumes von einer Start-Temperatur T₂ auf eine Finish-Temperatur T₃ zu erwärmen, auf der die Stahlteile dann über die Dauer des zweiten Zeitraumes gehalten werden. Damit ergibt sich eine Energieersparnis und ein schnelles und gleichmäßiges Erwärmen der Stahlteile.

### Zeichnung

Ausführungsbeispiele der Erfindung werden anhand der Zeichnung und in der nachfolgenden Beschreibung näher erläutert.

Die Figur zeigt eine Prinzipskizze eines sogenannten "ZTU-Bildes" (Zeit-Temperatur-Umwandlungsschaubild) der Umwandlung von Austenit in Bainit mittels einer gestuften Bainitumwandlung.

### Ausführungsbeispiele

Die Erfindung wird am Beispiel der Bainitisierung von Stahl des Typs 100Cr6, Werkstoff-Nr. 1.3505, erläutert.

Dazu werden zunächst Stahlteile dieses Typs in an sich bekannter Weise austenitisiert und danach ausgehend von einer Abschreck-Temperatur T₁ von 830°C bis 870°C, beispielsweise 850°C, in an sich bekannter Weise in einem ersten Salzwarmbad auf eine Start-Temperatur T₂ abgeschreckt, die oberhalb der Martensit-Starttemperatur T_{M} der Stahlteile liegt. Die Martensit-Starttemperatur T_{M} liegt im erläuterten Beispiel bei ca. 205°C bis 215°C.

Dies wird anhand der Figur erläutert, die in einem ZTU-Bild 5 zeigt, daß der Stahl zunächst als Austenit in einem Austenit-Gefügebereich 15 vorliegt, und zu einem Zeitpunkt t₀ von der Abschreck-Temperatur T₁ innerhalb eines Zeitraumes von typischerweise 5 s bis 15 s auf die Start-Temperatur T₂ abgeschreckt wird. Zu dem Zeitpunkt t₁ beginnt dann ein erster Zeitraum, der über eine Zeitdauer Δt_{iso, 1} andauert, und währenddessen der Stahl bzw. die Stahlteile in einem ersten Salzwarmbad in an sich bekannter Weise bei der zumindest näherungsweise konstanten Start-Temperatur T₂ gehalten werden. Anstelle des Salzwarmbades kann im übrigen auch ein Ölbad treten.

In dem ZTU-Bild 5 ist weiter eingetragen, daß während des ersten Zeitraumes Δt_{iso, 1} der zuvor in dem Austenit-Gefügebereich 15 vorliegende Austenit sich beginnt, in Bainit umzuwandeln. Dieser Beginn der Bainitumwandlung erfolgt, sobald die in dem ZTU-Bild eingetragene Umwandlungskurve 16, die den zeitlichen Verlauf der bei dem erfindungsgemäßen Verfahren eingesetzten Temperatur darstellt, in den Bainitumwandlungsbereich 13 eintritt.

Die Umwandlung von Austenit in Bainit ist abgeschlossen, sobald die Umwandlungskurve 16 in dem ZTU-Bild 5 den Bainit-Gefügebereich 12 erreicht, in dem die Stahlteile als reines Bainit-Gefüge vorliegen.

In dem ZTU-Bild 5 ist im übrigen weiter auch der Perlit-Gefügebereich 11 eingetragen, der bei der erfindungsgemäßen Bainitisierung durch gestufte thermische Umwandlung nicht durchlaufen wird.

Nachdem das isotherme Lagern der Stahlteile bei der Start-Temperatur T₂ über den ersten Zeitraum Δt_{iso, 1} zum Zeitpunkt t₂ in dem ersten Salzwarmbad abgeschlossen ist, werden die Stahlteile anschließend bei einer Finish-Temperatur T₃, die oberhalb der Start-Temperatur T₂ liegt, zumindest näherungsweise isotherm gelagert.

Dieses zweite, isotherme Lagern bei der Finish-Temperatur T₃ dauert über einen zweiten Zeitraum Δt_{iso, 2} an, der abgeschlossen ist, sobald zum Zeitpunkt t₃ der Bainit-Gefügebereich 12 erreicht ist, d.h. sobald eine zumindest nahezu vollständige Umwandlung von Austenit in reines Bainit erfolgt ist. Dabei sei betont, daß der Zeitraum Δt_{iso, 2} bzw. der Zeitpunkt t₃ auch, abweichend von der Darstellung in der Figur und beispielsweise aus Gründen der Prozeßstabilität, derart gewählt bzw. ausgedehnt sein kann, daß die Koordinate (t₃, T₃) innerhalb des Bainit-Gefügebereiches 12 liegt. Das Erreichen der Begrenzung des Bainit-Gefügebereiches 12 in der Figur während des zweiten Zeitraumes Δt_{iso, 2} ist somit lediglich als Minimalerfordernis für die Länge des zweiten Zeitraumes Δt_{iso, 2} zu verstehen.

Das zweite, isotherme Lagern der Stahlteile bei der Finish-Temperatur T₃ erfolgt in einem zweiten Salzwarmbad oder Ölbad oder alternativ auch in einem Halteofen nach dem Umluftprinzip.

Nach Abschuß der erläuterten gestuften Bainitumwandlung folgt dann in bekannter Weise die Ausfahrt, Kühlung und Reinigung der erhaltenen Stahlteile.

Im einzelnen wird in dem erläuterten Ausführungsbeispiel, nach dem Austenitisieren der Stahlteile, zunächst ein Abschrecken der zu behandelnden Charge in dem ersten Salzwarmbad bei einer Start-Temperatur T₂ von 215°C bis 230°C vorgenommen. Besonders bevorzugt ist eine Temperatur von 220°C.

Bei dieser Start-Temperatur T₂ werden die Stahlteile dann isotherm in dem ersten Salzwarmbad über den ersten Zeitraum Δt_{iso, 1} gelagert, der über 5 min bis 30 min, bevorzugt 20 min, andauert.

Danach erfolgt dann zum Zeitpunkt t₂ ein Umsetzen der Stahlteile in einen Halte-ofen nach dem Umluftprinzip, der eine Finish-Temperatur T₃ von 240°C bis 280°C, insbesondere 260°C, aufweist. Die Stahlteile werden dann bei dieser Finish-Temperatur T₃ über den zweiten Zeitraum Δt_{iso, 2}, der zwischen 200 min und 400 min, bevorzugt 250 min bis 270 min, andauert, gelagert.

Alternativ kann anstelle eines Halteofens jedoch auch ein zweites Salzwarmbad mit der Finish-Temperatur T₃ eingesetzt werden.

Eine bevorzugte Ausgestaltung des erfindungsgemäßen Verfahrens sieht weiter vor, daß die bei der Bildung des Bainit-Gefüges entstehende Reaktionswärme zumindest teilweise zum Erwärmen der Stahlteile von der Start-Temperatur T₂ auf die Finish-Temperatur T₃ bzw. zur Beheizung des Halteofens genutzt wird.

Insgesamt wird durch das erläuterte Verfahren eine deutliche Verkürzung der Gesamt-Bainitumwandlungszeit erreicht, die im erläuterten Ausführungsbeispiel nunmehr ca. 300 min beträgt.

Damit ergibt sich gegenüber bekannten Verfahren, d.h. dem isothermen Lagern der Stahlteile bei der Start-Temperatur T₂ bis zum Erreichen des reinen Bainit-Gefüges eine Zeitersparnis von typischerweise ca. 60 min.

Die durch das erläuterte Verfahren hergestellten bzw. behandelten Stahlteile mit bainitischem Gefüge weisen abschließend eine gegenüber dem Ausgangsmaterial reduzierte Kernhärte von 650 HV10 bis 700 HV10 auf.

Gleichzeitig ergab sich eine deutliche Festigkeitssteigerung der Stahlteile bei pulsierender Druck-Schwell-Belastung.

## Patentansprüche

1. Verfahren zum Bainitisieren von Stahlteilen, mit den Verfahrensschritten: a.) Austenitisieren der Stahlteile, b.) Abschreckung der Stahlteile auf eine Start-Temperatur (T₂), die oberhalb der Martensit-Starttemperatur (T_{M}) der Stahlteile liegt, c.) zumindest näherungsweise isothermes Lagern der Stahlteile bei der Start-Temperatur (T₂) über einen ersten Zeitraum (Δt_{iso, 1}), der über 5 Minuten bis 30 min andauert, und d.) zumindest näherungsweise isothermes Lagern der Stahlteile in einem Halteofen nach dem Umluftprinzip, einem Salzwarmbad oder einem Ölbad bei einer Finish-Temperatur (T₃) oberhalb der Starttemperatur (T₂) über einen zweiten Zeitraum (Δt_{iso, 2}).

2. Verfahren nach Anspruch 1, **dadurch gekennzeichnet, daß** das austenitische Gefüge der Stahlteile zumindest weitgehend in ein insbesondere rein bainitisches Gefüge umgewandelt wird.

3. Verfahren nach Anspruch 1, **dadurch gekennzeichnet, daß** als Start-Temperatur (T₂) eine Temperatur von 215°C bis 230°C eingesetzt wird.

4. Verfahren nach Anspruch 1, **dadurch gekennzeichnet, daß** als Finish-Temperatur (T₃) eine Temperatur von 240°C bis 280°C eingesetzt wird.

5. Verfahren nach mindestens einem der vorangehenden Ansprüche, **dadurch gekennzeichnet, daß** das Abschrecken gemäß Verfahrensschritt b.) und/oder das Lagern gemäß Verfahrensschritt c.) in einem ersten Salzwarmbad oder Ölbad erfolgt.

6. Verfahren nach mindestens einem der vorangehenden Ansprüche, **dadurch gekennzeichnet, daß** der zweite Zeitraum (Δt_{iso, 2}) über 200 min bis 400 min, insbesondere 250 min bis 300 min, andauert.

7. Verfahren nach mindestens einem der vorangehenden Ansprüche, **dadurch gekennzeichnet, daß** nach dem Verfahrensschritt d.) eine Kühlung der Stahlteile auf eine Temperatur (T₄) von 20°C bis 40°C erfolgt.

8. Verfahren nach mindestens einem der vorangehenden Ansprüche, **dadurch gekennzeichnet, daß** die Kernhärte der Stahlteile über die Dauer des ersten und/oder zweiten Zeitraumes (Δt_{iso, 1}, Δt_{iso, 2}) und/oder über die Start-Temperatur (T₂) und/oder die Finish-Temperatur (T₃) eingestellt wird.

9. Verfahren nach mindestens einem der vorangehenden Ansprüche, **dadurch gekennzeichnet, daß** die bei der Bildung des bainitischen Gefüges entstehende Reaktionswärme zumindest teilweise zur Erwärmung der Stahlteile, insbesondere während des in einem Ofen durchgeführten Verfahresschrittes d.), genutzt wird.

## Claims

1. Process for austempering steel parts, comprising the process steps of: a.) austenitizing the steel parts, b.) quenching the steel parts to a starting temperature (T₂) which is above the martensite starting temperature (T_{M}) of the steel parts, c.) at least approximately isothermally holding the steel parts at the starting temperature (T₂) for a first period of time (Δt_{iso,1}), which lasts for 5 minutes to 30 min, and d.) at least approximately isothermally holding the steel parts in a holding furnace using the circulated air principle, a molten salt bath or an oil bath at a finishing temperature (T₃) above the starting temperature (T₂) for a second period of time (Δt_{iso,2}).

2. Process according to Claim 1, **characterized in that** the austenitic microstructure of the steel parts is at least substantially transformed into an in particular purely bainitic microstructure.

3. Process according to Claim 1, **characterized in that** the starting temperature (T₂) used is a temperature of from 215°C to 230°C.

4. Process according to Claim 1, **characterized in that** the finishing temperature (T₃) used is a temperature of from 240°C to 280°C.

5. Process according to at least one of the preceding claims, **characterized in that** the quenching in accordance with process step b.) and/or the holding in accordance with process step c.) is carried out in a first molten salt bath or oil bath.

6. Process according to at least one of the preceding claims, **characterized in that** the second period of time (Δt_{iso,2}) lasts for from 200 min to 400 min, in particular from 250 min to 300 min.

7. Process according to at least one of the preceding claims, **characterized in that** after process step d.) the steel parts are cooled to a temperature (T₄) of from 20°C to 40°C.

8. Process according to at least one of the preceding claims, **characterized in that** the core hardness of the steel parts is set by means of the duration of the first and/or second period of time (Δt_{iso,1}, Δt_{iso,2}) and/or by means of the starting temperature (T₂) and/or the finishing temperature (T₃).

9. Process according to at least one of the preceding claims, **characterized in that** the heat of reaction produced during the formation of the bainitic microstructure is at least partially utilized to heat the steel parts, in particular during process step d.), which is carried out in a furnace.

## Revendications

1. Procédé de bainitation d'éléments en acier présentant les étapes suivantes : a) austénitisation des éléments en acier, b) refroidissement des éléments à une température de départ (T₂) supérieure à la température de départ de martensite (T_{M}) des éléments d'acier, c) séjour à peu près isotherme des éléments d'acier à la température de départ (T₂) pendant un premier intervalle de temps (Δt_{iso,1}) qui dure de 5 à 30 minutes, et d) séjour à peu près isotherme des éléments d'acier dans un four de maintien à circulation d'air, dans un bain de sel chaud, ou dans un bain d'huile à une température de finition (T₃) supérieure à la température de départ (T₂), pendant un second intervalle de temps (Δt_{iso,2}).

2. Procédé selon la revendication 1,
**caractérisé en ce que**
la structure austénitique des éléments en acier est transformée au moins largement en une structure notamment purement bainitique.

3. Procédé selon la revendication 1,
**caractérisé en ce que**
la température de départ (T₂) utilisée est de 215° C à 230° C.

4. Procédé selon la revendication 1,
**caractérisé en ce que**
la température de finition (T₃) utilisée est de 240° C à 280° C.

5. Procédé selon au moins une des revendications précédentes,
**caractérisé en ce que**
le refroidissement à l'étape de procédé (b) et/ou le séjour à l'étape de procédé (c) a/ont lieu dans un premier bain de sel chaud ou dans un bain d'huile.

6. Procédé selon au moins une des revendications précédentes,
**caractérisé en ce que**
l'intervalle de temps (Δt_{iso,2}) va de 200 à 400 minutes, notamment de 250 à 300 minutes.

7. Procédé selon au moins une des revendications précédentes,
**caractérisé en ce qu'**
après l'étape de procédé (d) a lieu un refroidissement des éléments en acier à une température (T₄) allant de 20° C à 40° C.

8. Procédé selon au moins une des revendications précédentes,
**caractérisé en ce que**
la trempe à coeur des éléments en acier est réglée par la durée du premier et/ou du second intervalle de temps (Δt_{iso,1}, Δt_{iso,2}) et/ou par la température de départ (T₂) et/ou par la température de finition (T₃).

9. Procédé selon au moins une des revendications précédentes,
**caractérisé en ce que**
la chaleur de réaction produite lors de la formation de la structure bainitique est utilisée au moins en partie pour chauffer les éléments en acier, en particulier pendant l'étape de procédé (d) réalisée dans un four.
